# EUROPÄISCHE PATENTSCHRIFT

(11) **EP 0 316 411 B1**
(45) Veröffentlichungstag und Bekanntmachung des Hinweises auf die Patenterteilung: **10.07.1991**
(21) Anmeldenummer: 88904958.1
(22) Anmeldetag: 24.05.1988
(51) Int. Cl.: C10B 29/02

(54) **KOKSOFENDECKE**
COKE OVEN COVER
COUVERCLE POUR FOURS A COKE

(30) Priorität: 21.05.1987 DE 3717015
(43) Veröffentlichungstag der Anmeldung: 24.05.1989
(73) Patentinhaber: Ruhrkohle Aktiengesellschaft, 45128 Essen (DE)
(72) Erfinder: BREIDENBACH, Dieter, D-4630 Bochum-Stiepel (DE); OLDENGOTT, Hans, D-4700 Hamm 4 (DE); VITT, Burckard, D-5204 Lohmar 1 (DE)
(74) Vertreter: Stahl, Rudolf
(86) Internationale Anmeldenummer: EP8800461
(87) Internationale Veröffentlichungsnummer: WO8809361

(56) Entgegenhaltungen:
- DE-A- 3 242 998
- DE-A- 3 426 149

## Beschreibung

Die Erfindung betrifft eine Koksofendecke aus mehreren Schichten feuerfesten Materials, wobei oberhalb einer die Ofenkammer abdeckenden, aus feuerfesten Steinen bestehenden Schicht eine Schicht aus Feuerbeton vorgesehen ist.

Die Erfindung betrifft weiterhin ein Verfahren zur Herstellung solcher Koksofendecken.

Übliche Koksofendecken bestehen aus mehreren Schichten von Feuerfeststeinen. Dabei kommt häufig folgender Aufbau vor: Zuunterst Silikaformsteine, darüber Schamotte-Normalsteine, darüber Feuerleicht-Normalsteine, darüber Isolier-Normalsteine. Die oberste Lage der Ofendecke wird durch Rotziegel gebildet.

Sowohl die Herstellung der Feuerfeststeine als auch deren Montage zu einer Koksofendecke sind sehr aufwendig. Das wird wesentlich dadurch beeinflußt, daß viele Sonderformen vorkommen.

Die gattungsgemäße Koksofendecke ist aus der DE-A-32 42 998 bekannt. Sie umfaßt eine zusätzliche Rekuperationsschicht aus Formteilen, die ein zusätzliches Zirkulationssystem für ein Wärmeaustauschmedium enthält, die einen erhöhten Material- und Montageaufwand bedingen.

Eine weitere gattungsgemäße Koksofendecke ist aus der DE-A-34 26 149 bekannt. Sie enthält eine als Sperrschicht wirkende legierte Edelstahlfolie, die durch zwei dünne Estrichlagen aus Feuerfestbeton vor mechanischer Beschädigung beim Verlegen und während des Betriebs geschützt wird. Sowohl der Montageaufwand als auch der Materialaufwand sind hierbei ähnlich hoch wie bei Koksofendecken, die ausschließlich aus Feuerfestbetonschichten bestehen.

Der Erfindung liegen daher die Aufgaben zugrunde, eine Koksofendecke mit niedrigem Materialaufwand und baulichem Aufwand sowie ein Verfahren zur Herstellung von solchen Koksofendecken bereitzustellen.

Nach der Erfindung wird das dadurch erreicht, daß anstelle von Feuerfeststeinen soweit als möglich Feuerbetone eingesetzt werden, die gemäß Anspruch 1 einen Gehalt an Al₂O₃ von 25 bis 28%, einen Gehalt von SiO₂ von 30 bis 50% und einen Gehalt von Fe₂O₃ von 8 bis 12% aufweisen und deren Herstellung gemäß Anspruch 8 dadurch erfolgt, daß das Einbringen und die Nachbehandlung der verschiedenen Feuerbetonschichten entsprechend den Heizzugtemperaturen erfolgt.

Feuerfeste Massen sind Massen, die Temperaturen von 1500°C bis 1700°C standhalten. Davon unterscheiden sich feuerbeständige Massen (bis 1500°C) und hochfeuerfeste Massen (ab 1700°C). Feuerbetone sind ungeformte Massen mit Zement hydraulischer Bindung, die gegebenenfalls bei höheren Temperaturen in eine keramische Bindung übergeht. Die Feuerbetone können als Stampfmassen eingebracht werden. Die Stampfmassen machen vorteilhafterweise die Fertigung von Sonderformen entbehrlich.

Die erfindungsgemäßen Feuerbetone finden vorzugsweise zwischen der Schamottesteinschicht und der obersten Steinschicht der Ofendecke Anwendung. Überraschenderweise zeigt sich dabei, daß der Montageaufwand und der Materialaufwand niedriger sind als bei Koksofendecken nach dem Stand der Technik, wobei das Temperaturverhalten in der Ofendecke gleichgut ist wie bei Ofendecken die allein oder überwiegend aus Feuerfeststeinen bestehen oder eine Rekuperationsschicht enthalten. Außerdem erweisen sich die Ofendecken mit den erfindungsgemäßen Feuerbetonenn als sehr dicht gegen Gasdurchtritt.

Weitere vorteilhafte Ausführungen der erfindungsgemäßen Koksofendecke ergeben sich aus den Merkmalen der Ansprüche 2 bis 7.

Weitere vorteilhafte Ausgestaltungen des erfindungsgemäßen Herstellungsverfahrens sind in den Ansprüchen 9 bis 11 niedergelegt.

In der Zeichnung ist ein Ausführungsbeispiel der Erfindung dargestellt.

Es handelt sich um eine Schnittdarstellung quer zur Ofenlängsrichtung, wobei mit 1 der Ofenraum eines Koksofens bezeichnet ist, der beiderseits durch Seitenwände und oben durch eine Ofendecke eingeschlossen ist. Der Ofen hat eine Breite von 390 bis 430 mm. Zuunterst in der Ofendecke sind Silikaformsteine 2 vorgesehen. Die Silikasteine sind Feuerfeststeine und bilden eine Schicht von im Ausführungsbeispiel 220 mm Höhe. Über den Silikasteinen liegen Schamotte-Normalsteine 3. Die Schamotte-Normalsteine sind wiederum Feuerfeststeine. Im Unterschied zu einer herkömmlichen Ofendecke mit zwei Lagen Schamottesteinen ist jedoch nur eine Lage Schamottesteine 3 vorgesehen. Die Dicke der Feuerfeststeine aus Schamottesteine beträgt 70 mm.

Die Ofendecke wird oben durch eine Rotziegelschicht 7 abgeschlossen. Die Rotziegelschicht wird auch als Ziegelrollschicht bezeichnet.

Zwischen der Rotziegelschicht 7, die eine herkömmliche Dicke von 130 mm aufweist und der Schamottesteineschicht 3 sind verschiedene Feuerbetonschichten vorgesehen, wobei sich von unten nach oben folgender Aufbau ergibt:

### Feuerleichtbeton, Isolierbeton, Feuerleichtbeton

Die untere Feuerleichtbetonschicht ist 200 mm dick und mit 4, die obere ist 100 mm dick und mit 6 bezeichnet. Dazwischen befindet sich die Isolierbetonschicht 5 von 250 mm Dicke.

Die Feuerleichtbetonschicht hat folgende Spezifikation:

Die Isolierbetonschicht hat folgende Spezifikation:

Zwischen dem Feuerbetonbereich und den übrigen Feuerfeststeinen ist eine Dehnfuge von 10 mm vorgesehen. Die Dehnfuge ist mit einem silikatischen Faserstoff (Keramikfilz 3/4 Zoll) ausgefüllt und kann bei Gasaustritt nachgestopft werden. Die silikatische Schicht ist mit 8 bezeichnet. Darüber hinaus befindet sich im horizontalen Bereich der Dehnfuge eine Metallfolie 9, im Ausführungsbeispiel eine 0,3 mm dicke Aluminiumfolie. Eine solche Dehnfuge gewährleistet, daß beim Aufheizen des Mauerwerks keine Dehnungsschäden entstehen. Darüber hinaus geht von der Aluminiumfolie eine beträchtliche Isolierungswirkung und Abdichtungswirkung gegen Gasdurchtritt aus.

Bei der Montage werden die Ofenwände normal aufgebaut und die Kammerabdecksteine wie gewohnt eingelegt. Darüber wird die Schamotte-Normalsteinlage 3 gelegt. Die kleinen Heizwände (Schaulochkanalwände) bestehen aus Schamotteformstein oder aus Fertigbauteilen. In die freien Felder zwischen den Füll-Loch-Schächten und Kopfspiegeln in Richtung der Kammerachse und den Heizwänden in Richtung der Batterieachse werden die Feuerbetone lagenweise aufgebracht. Das erfolgt durch Einstampfen der Massen. Die untere Lage Feuerleichtbeton 4 wird bei einer Aufheiztemperatur von ca. 55°C eingebracht. Während der Isolierbeton 5 und die obere Lage Feuerleichtbeton 6 bei einer Aufheiztemperatur von ca. 900°C eingebracht werden. Alle Feuerbetonschichten werden nach dem Einbringen mindestens 30 Stunden feucht gehalten. Die Temperaturen und die übrigen Parameter des Einbringens werden maßgeblich durch das Dehnungsverhalten des eingesetzten Silikamaterials im Unterbau bestimmt.

Kurz vor dem ersten Füllen der Kammern wird die Ofendecke durch das Einlegen der Ziegelrollschicht geschlossen.

Gegenüber einer herkömmlich gemauerten Decke ergibt sich bei der Montage der erfindungsgemäßen Decke eine Einsparung von etwa 50% der Kosten. Darüber hinaus ergibt sich eine deutlich niedrigere Temperatur in der Ofendecke und an der Oberfläche der Ofendecke.

## Patentansprüche

1. Koksofendecke aus mehreren Schichten feuerfesten Materials, wobei oberhalb einer die Ofenkammer abdeckenden, aus feuerfesten Steinen bestehenden Schicht eine Schicht aus Feuerbeton vorgesehen ist, dadurch gekennzeichnet, daß der Feuerbeton einen Gehalt an Al₂O₃ von 25 bis 28%, einen Gehalt von SIO₂ von 30 bis 50% und einen Gehalt von FE₂O₃ von 8-12% aufweist.

2. Koksofendecke nach Anspruch 1, gekennzeichnet durch verschiedene übereinander angeordnete Feuerbetonschichten mit unterschiedlichen Dichten und Wärmeleitfähigkeiten.

3. Koksofendecke nach Anspruch 2, dadurch gekennzeichnet, daß eine untere Feuerbetonschicht (4) aus Feuerleichtbeton sowie eine obere Feuerbetonschicht aus Feuerleichtbeton (6) vorgesehen sind und dazwischen eine Schicht aus Isolierbeton (5) angeordnet ist.

4. Koksofendecke nach einem oder mehreren der Ansprüche 1 bis 3, dadurch gekennzeichnet, daß zwischen der Feuerbetonschicht und den Feuerfeststeinen eine Dehnfuge vorgesehen ist.

5. Koksofendecke nach Anspruch 4, dadurch gekennzeichnet, daß die Dehnfuge mit einer Schicht (8) aus silikatischen Faserstoff gefüllt ist.

6. Koksofendecke nach Anspruch 4 oder 5, dadurch gekennzeichnet, daß in der Dehnfuge eine Metallfolie (9) vorgesehen ist.

7. Koksofendecke nach Anspruch 6, dadurch gekennzeichnet, daß die Metallfolie (9), aus Aluminium besteht.

8. Verfahren zur Herstellung von Koksofendecken nach einem oder mehreren der Ansprüche 1 bis 7, **dadurch gekennzeichnet**, daß das Einbringen und die Nachbehandlung der verschiedenen Feuerbetonschichten entsprechend den Heizzugtemperaturen erfolgt.

9. Verfahren zur Herstellung von Koksofendecken nach Anspruch 8, **dadurch gekennzeichnet**, daß die untere Feuerleichtbetonschicht (4) bei einer Aufheiztemperatur von 50 bis 60°C eingestampft wird.

10. Verfahren zur Herstellung von Koksofendecken nach Anspruch 9, **dadurch gekennzeichnet**, daß die obere Lage der Feuerleichtbetonschicht und/oder die zwischenliegende Isolierschicht (5) bei einer Temperatur von 850 bis 950°C eingestampft wird.

11. Verfahren zur Herstellung von Koksofendecken nach einem oder mehreren der Ansprüche 8 bis 10, **dadurch gekennzeichnet**, daß die Ofendecke kurz vor dem ersten Füllen durch Einlegen der Rotziegelschicht (7) geschlossen wird.

## Claims

1. Coke oven cover consisting of several layers of refractory material, where on top of a layer of refractory bricks covering the oven chamber there is provided a layer out of refractory concrete characterized in that said refractory concrete contains between 25 and 28% Al₂O₃, between 30 and 50% SIO₂, and between 8 and 12% FE₂O₃.

2. Coke oven cover according to claim 1, characterized by several superimposed layers of refractory concrete of various densities and thermal conductivities.

3. Coke oven cover according to claim 2, characterized in that there is provided a lowermost concrete layer (4) out of light refractory concrete as well as an uppermost concrete layer from light refractory concrete (6) with, in between, a layer of insulating concrete (5).

4. Coke oven cover according to anyone of claims 1 through 3, characterized in that a flexible joint is provided between the refractory concrete layer on one hand and the refractory bricks on the other hand.

5. Coke oven cover according to claim 4, characterized in that the flexible joint is filled with a layer (8) out of silica-containing fibrous matter.

6. Coke oven cover according to claims 4 or 5, characterized in that a metal foil (9) is inserted in the flexible joint.

7. Coke oven cover according to claim 6, characterized in that the metal foil (9) consists of aluminium.

8. Method of manufacturing coke oven covers according to one or several of claims 1 through 7, characterized in that application and secondary treatment of the different refractory concrete layers are carried out in compliance with the flue temperatures.

9. Method of manufacturing coke oven covers according to claim 8, characterized in that the lowermost light refractory concrete layer (4) is applied, by stamping, within a start-up heat range between 50 and 60°C.

10. Method of manufacturing coke oven covers according to claim 9, characterized in that the uppermost layer of light refractory concrete and/or the intermediate insulating layer (5) are applied, by stamping, within the heat range from 850 until 950°C.

11. Method of manufacturing coke oven covers according to anyone of the claims 8 through 10, characterized in that the coke oven cover is closed, shortly before the first filling, by application of the layer of red bricks (7).

## Revendications

1. Couvercle pour four à coke constitué de plusieurs couches de matière réfractaire, dans lequel une couche en béton réfractaire est prévue au-dessus d'une couche recouvrant la chambre de four et constituée de briques réfractaires, caractérisé en ce que le béton réfractaire présente une teneur en Al₂O₃ de 25 à 28%, une teneur en SiO₂ de 30 à 50% et une teneur en Fe₂O₃ de 8 à 12%.

2. Couvercle pour four à coke suivant la revendication 1, caractérisé par différentes couches de béton réfractaire qui sont agencées l'une au-dessus de l'autre et qui présentent des densités et conductibilités thermiques différentes.

3. Couvercle pour four à coke suivant la revendication 2, caractérisé en ce qu'une couche de béton réfractaire inférieure (4) en béton léger réfractaire ainsi qu'une couche de béton réfractaire supérieure en béton léger réfractaire (6) sont prévues et en ce qu'une couche de béton isolant (5) est agencée entre elles.

4. Couvercle pour four à coke suivant une ou plusieurs des revendications 1 à 3, caractérisé en ce qu'un joint de dilatation est prévu entre la couche de béton réfractaire et les briques réfractaires.

5. Couvercle pour four à coke suivant la revendication 4, caractérisé en ce que le joint de dilatation est rempli d'une couche (8) en matière fibreuse silicatée.

6. Couvercle pour four à coke suivant l'une des revendications 4 et 5, caractérisé en ce qu'une feuille, métallique (9) est prévue dans le joint de dilatation.

7. Couvercle pour four à coke suivant la revendication 6, caractérisé en ce que la feuille métallique (9) est à base d'aluminium.

8. Procédé de préparation de couvercles pour four à coke suivant une ou plusieurs des revendications 1 à 7, caractérisé en ce que l'introduction et le traitement ultérieur des différentes couches en béton réfractaire ont lieu conformément aux températures du carneau de chauffage.

9. Procédé de préparation de couvercles pour four à coke suivant la revendication 8, caractérisé en ce que la couche de béton léger réfractaire inférieure (4) est compactée à une température de chauffage de 50 à 60°C.

10. Procédé de préparation de couvercles pour four à coke suivant la revendication 9, caractérisé en ce que la couche supérieure de la couche en béton léger réfractaire et/ou la couche isolante intermédiaire (5) sont compactées à une température de 850 à 950°C.

11. Procédé de préparation de couvercles pour four à coke suivant une ou plusieurs des revendications 8 à 10, caractérisé en ce que le couvercle est fermé brièvement avant le premier remplissage, par insertion de la couche de briques rouges (7).
